# EUROPÄISCHE PATENTSCHRIFT

(11) **EP 2 588 644 B1**
(45) Veröffentlichungstag und Bekanntmachung des Hinweises auf die Patenterteilung: **18.06.2014**
(21) Anmeldenummer: 11738647.4
(22) Anmeldetag: 30.06.2011
(51) Int. Cl.: C23C 18/16, C23C 18/48, C23C 18/50, C25D 3/56, C25D 3/64, C25D 5/00

(54) **TRIBOLOGISCH BELASTBARE EDELMETALL/METALLSCHICHTEN**
TRIBOLOGICALLY LOADABLE MIXED NOBLE METAL/METAL LAYERS
COUCHES DE MÉTAL NOBLE/MÉTAL POUVANT SUBIR DES CONTRAINTES TRIBOLOGIQUES

(30) Priorität: 30.06.2010 DE 102010025683
(43) Veröffentlichungstag der Anmeldung: 08.05.2013
(73) Patentinhaber: Schauenburg Ruhrkunststoff GmbH, 45478 Mülheim / Ruhr (DE)
(72) Erfinder: KOPPE, Stefan, 79199 Kirchzarten (DE)
(74) Vertreter: Dennemeyer & Associates S.A.
(86) Internationale Anmeldenummer: PCT/EP2011/061070
(87) Internationale Veröffentlichungsnummer: WO 2012/001132

(56) Entgegenhaltungen:
- DE-A1- 1 521 043
- FR-A1- 2 825 721
- GB-A- 931 638
- US-A- 3 902 977
- US-A- 4 463 060
- US-A- 4 758 479
- US-A- 5 019 163
- US-A1- 2002 153 260
- US-A1- 2003 024 822
- MARQUEZ K ET AL: "In situ FTIR monitoring of Ag and Au electrodeposition on glassy carbon and silicon", ELECTROCHIMICA ACTA, ELSEVIER SCIENCE PUBLISHERS, BARKING, GB, Bd. 48, Nr. 6, 5. Februar 2003 (2003-02-05), Seiten 711-720, XP004405062, ISSN: 0013-4686, DOI: 10.1016/S0013-4686(02)00740-5

## Beschreibung

### Gebiet der Erfindung

Die Erfindung betrifft ein Verfahren zur Herstellung tribologisch belastbarer Edelmetall/Metall-Schichten. Dies sind Schichten mit einer Dicke von bis zu 50 µm. Die Erfindung betrifft auch Substrate mit einer solchen Beschichtung und ihre Verwendung.

### Stand der Technik

Edelmetallhaltige Metallschichten sind aus dem Stand der Technik zahlreich bekannt. Dabei bestehen diese Schichten in der Regel aus mindestens einem Edelmetall in Mischung oder Legierung mit mindestens einem im Vergleich zum Edelmetall unedlerem Metall. Solche Schichten erlauben es, die Eigenschaften der unedleren Metallschicht zu verbessern. Diese Verbesserung kann dabei in der Korrosionsbeständigkeit, Härte, Leitfähigkeit oder den bioziden Eigenschaften liegen. Gleichzeitig macht ein geringerer Edelmetallgehalt die Herstellung der Schichten kostengünstiger. Die Schichten behalten auch zum Teil die vorteilhaften Eigenschaften der unedleren Metallschichten.

Die Schichten können entweder mit galvanischen oder stromlosen Verfahren abgeschieden werden. Bei den stromlosen Verfahren werden in der Regel den bekannten Bädern für die stromlose Abscheidung eines Metalls Edelmetallionen zugegeben. Da sich das Edelmetall deutlich leichter reduzieren lässt, wird es gemeinsam mit dem Metall als Mischung abgeschieden. Es ist allerdings schwierig, mit solchen Verfahren Schichten mit hohem Gehalt an Edelmetall zu erhalten, insbesondere tribologisch belastbare Schichten.

Bei galvanischen Verfahren werden entsprechende Lösungen von Metallsalzen und Edelmetallsalzen unter Spannung aus einem Bad abgeschieden. Allerdings ist es mit galvanischen Verfahren aufgrund von Abschirmeffekten nicht möglich, Hohlräume oder von Netzen umgebene Holräume, wie sie beispielsweise bei Filterelementen vorkommen, gleichmäßig zu beschichten und insbesondere feine Strukturen, z. B. Strukturelemente im Bereich von unter 200 µm, konturgenau aufzulösen.

Reine Edelmetallschichten, welche stromlos abgeschieden werden, sind oft weich und zeigen keine ausreichende Abriebfestigkeit. Konturauflösung bzw. -treue und Tiefenstreuung sind nicht ausreichend zur vollständigen und unverfälschten Abdeckung von Gewebe- oder Spaltstrukturen. Zur Ausbildung einer höheren Abriebfestigkeit lassen sich zwar Hartmetalle (z.B. Kobalt) galvanisch ko-abscheiden. Die Schichten sind nicht porenfrei und werden alsbald unterwandert bzw. abgelöst.

Die Schrift DE 10 2006 020 988 A1 beschreibt beispielsweise die Herstellung von edelmetallhaltigen Nickelschichten.

Die Schrift GB 1 222 969 beschreibt die galvanische Abscheidung eines Metalls aus einem Bad, welches auch für die stromlose Abscheidung des gleichen Metalls geeignet ist.

Dabei ist es mit den meisten Verfahren nicht möglich, hohe Anteile des Edelmetalls in der Schicht zu erreichen und gleichzeitig gute tribologische Eigenschaften der Beschichtungen zu erhalten. Dies gilt insbesondere für Siebe und Netze, bei denen die tribologischen Eigenschaften eine besondere Rolle spielen. Dies ist besonders bei Filterelementen zur Filterung von Fluiden von Bedeutung.

### Aufgabe

Aufgabe der Erfindung ist es, die Nachteile des Stands der Technik zu überwinden und ein Verfahren bereitzustellen, mit dem edelmetallhaltige Metallschichten erhalten werden können, welche insbesondere vorteilhafte tribologische Eigenschaften aufweisen. Das Verfahren soll es erlaubten, auch Netze oder Siebe zu beschichten. Die Schichten müssen insbesondere porenfrei hergestellt werden, um eine Unterwanderung, gerade beim Einsatz in Fluiden, zu verhindern.

### Lösung

Diese Aufgabe wird durch die Erfindungen mit den Merkmalen der unabhängigen Ansprüche gelöst. Vorteilhafte Weiterbildungen der Erfindungen sind in den Unteransprüchen gekennzeichnet. Der Wortlaut sämtlicher Ansprüche wird hiermit durch Bezugnahme zum Inhalt dieser Beschreibung gemacht. Die Erfindung umfasst auch alle sinnvollen und insbesondere alle erwähnten Kombinationen von unabhängigen und/oder abhängigen Ansprüchen.

Die Aufgabe wird durch ein Verfahren zur Abscheidung einer Edelmetall/Metalls-Schicht auf einem Substrat gelöst, das folgende Schritte umfasst:
a) Bereitstellung eines Bades zur stromlosen Abscheidung einer Metallschicht, welches zusätzlich mindestens eine Art von Edelmetallionen enthält;
b) Einbringen eines Substrats in das Bad;
c) Anlegen einer elektrischen Spannung.

Im Folgenden werden einzelne Verfahrensschritte näher beschrieben. Die Schritte müssen nicht notwendigerweise in der angegebenen Reihenfolge durchgeführt werden, und das zu schildernde Verfahren kann auch weitere, nicht genannte Schritte aufweisen.

Eine Edelmetall/Metall-Schicht ist dabei eine Schicht, in welcher der Anteil an Edelmetall in Gew.-% höher ist, als der Anteil an Metall. Umgekehrtes gilt für eine Metall/EdelmetallSchicht.

Zunächst wird ein Bad zur stromlosen Abscheidung einer Metallschicht, welches zusätzlich mindestens eine Art von Edelmetallionen enthält, bereitgestellt. Solche Bäder zur stromlosen Abscheidung sind dem Fachmann bekannt. Es handelt sich um ein Bad, das aus z. B. einer wässrigen Lösung eines Salzes eines Metalls besteht, welches auf dem Substrat durch Reduktion des Salzes abgeschieden werden soll. Die Reduktion erfolgt stromlos durch ein Reduktionsmittel. Dabei beginnt üblicherweise eine Abscheidung erst bei Erreichen von bestimmten Bedingungen, meistens ausgewählt aus pH-Wert und/oder Temperatur des Bades. Solche stromlosen Verfahren sind häufig autokatalytische Systeme. Dies bedeutet, dass die abgeschiedene Metallschicht die weitere Abscheidung von Metall katalysiert. Die Dicke der abgeschiedenen Schicht kann über die Dauer der Abscheidung gesteuert werden.

Dem Fachmann sind viele Metall/Reduktionsmittelsysteme zur stromlosen Abscheidung bekannt. Beispiele für stromlos abgeschiedene Metalle sind Nickel, Kupfer, Palladium, Silber oder Gold. Als Reduktionsmittel können dabei Aldehyde, z. B. Formaldehyd, Ameisensäure, Borhydridverbindungen, beispielsweise Alkylaminborane, Dimethyl-, Diethylaminoboran oder Natriumborhydrid, ferner Hydroxylamin, Hydrazin, Hydroxycarbonsäuren, deren Salze oder Thioharnstoff oder deren Derivate, Phosphorverbindungen, beispielsweise Hypophosphite wie Natriumhypophosphit, eingesetzt werden. Es kann auch ein reduzierendes Gas, wie Wasserstoff, durch das Bad geleitet werden.

Beispiele für Metall/Reduktionsmittelsysteme sind Kupfer/Formaldehyd, Gold/Formaldehyd, Palladium/Hypophosphit, Silber/Hypophosphit, Nickel/Borhydride und Nickel/Hypophosphit.

Die Anteile an Metall und Reduktionsmittel im Bad hängen von dem verwendeten Metall und Reduktionsmittel ab. So kann der Anteil an Metall zwischen 0,01 und 20 g/l liegen und der Gehalt an Reduktionsmittel zwischen 5 und 50 g/l.

Das Lösungsmittel des Bades ist vorzugsweise Wasser. Es können aber auch organische Lösungsmittel ein- oder zugesetzt werden, wenn die Löslichkeit der Badbestandteile in Wasser nicht ausreichend hoch ist. Die organischen Lösungsmittel können auch anteilig zugegeben werden. Als organische Lösungsmittel kommen dabei insbesondere niedrige Alkohole in Betracht. Bevorzugt wird nur Wasser als Lösungsmittel eingesetzt.

Als Metallsalze werden üblicherweise die entsprechenden Chloride, Sulfate, Carbonate, Acetate oder Nitrate eingesetzt. Es können auch Mischungen von Metallsalzen mit unterschiedlichen Kationen und/oder Anionen eingesetzt werden.

Das Bad kann auch noch weitere Zusatzstoffe enthalten. Beispielsweise Oxocarbonsäuren oder Komplexbildner, welche die Zersetzung des Bades verhindern.

Das Bad kann auch noch Komplexbildner für die Ionen der Metallsalze enthalten, um die Menge an freien Metallionen zu reduzieren. Dies können, abhängig von dem verwendeten Metallsalz, Carbonsäuren, Amine, Alkylamine, Aminosäuren, Phosphonate, Cyanate, Isocyanate, Thiocyanate, Ether oder Thioether sein. Beispiele für solche Verbindungen sind Zitronensäure, Chelatliganden wie Ethylendiamintetraessigsäure, 1,3-Diaminopropan, 1,2-Bis-β-aminopropylamino)ethan, 2-Diethylaminoethylamin und Diethylentriamin oder Polyethylenglykole.

Das Bad enthält zusätzlich mindestens eine Art von Edelmetallionen. Dabei sind Edelmetallionen Ionen von Metallen, welche gemäß der Spannungsreihe ein größeres Reduktionspotential aufweisen, als die anderen Metallsalze zur stromlosen Abscheidung im Bad. Bevorzugt sind die Edelmetallionen ausgewählt aus der Gruppe enthaltend Silber, Gold, Palladium, Platin, Rhodium und Kupfer. Im Falle von Silber kann zusätzlich die biozide Wirkung von silberhaltigen Oberflächen ausgenutzt werden.

Die Edelmetalle werden bevorzugt als Salze bzw. Lösungen ihrer Salze zugegeben. Als Salze kommen dabei Chloride, Sulfate, Carbonate, Acetate, Nitrate, Sulfonate, Sulfite, Alkylsulfonate, Thioalkancarboxylate, Mercaptoalkansulfonate, Phosphate oder Phosphonate in Betracht. Die Gegenionen können vorzugsweise Alkylgruppen oder Arylgruppen aufweisen, die wiederum vorteilhafterweise teilfluoriert sein können. Ganz besonders bevorzugt sind die Gegenionen Trifluormethansulfonat, Methansulfonat und/oder Toluolsulfonat. Es kann sich auch um Salze handeln, bei denen die Edelmetallionen mit Liganden oder Chelatliganden, wie Ethylendiamin, Polyethylenglykole oder Thioethanolderivate, wie 2,2-Ethylen-di-thiodiethanol, komplexiert sind.

Beispiele für bevorzugte Salze der Edelmetalle sind Kupfersulfat, HAuCl₄, Palladiumsulfat, Palladiumnitrat und Palladiumacetat, Platinchlorid, Rhodiumchlorid, Silbernitrat und Silbermethansulfonat.

Das Bad enthält bevorzugt einen Gehalt an Edelmetallionen zwischen 0,1 g/l und 3 g/l, bevorzugt zwischen 0,1 g/l und 2 g/l, besonders bevorzugt zwischen 0,1 g/l und 1,8 g/l, ganz besonders bevorzugt zwischen 0,1 und 1 g/l.

Das Edelmetall wird dabei bevorzugt als Salzlösung eines Edelmetallsalzes zugegeben.

Dem Bad können noch zusätzlich mindestens ein Komplexbildner für die Edelmetallionen zugegeben werden, um die Menge an freien Edelmetallionen zu verringern. Dadurch werden das Ausfallen und die unspezifische Abscheidung des Edelmetalls auf unedleren Metallen unterdrückt. Gleichzeitig können solche Komplexbildner auch die benötigte Menge an Edelmetall reduzieren.

In einer bevorzugten Weiterbildung der Erfindung ist der mindestens eine Komplexbildner ein säurestabiler Komplexbildner. Solche Komplexbildner sind im Falle von Silber beispielsweise unter der Bezeichnung Slotoloy SNA 33 (Firma Schlötter) erhältlich.

Bevorzugte Komplexbildner sind die in der Schrift WO 01/92606 A1 auf den Seiten 7 bis 9 und bevorzugt in EP 1 285 104 B1 in den Absätzen [0025] bis [0027] beschriebenen organischen Schwefelverbindungen, auf welche hiermit explizit Bezug genommen wird.

Diese organischen Schwefelverbindungen weisen bevorzugt die folgende allgemeine Formel:

X-R¹-[Z-R²]ₙ-Z-R³-y (I)

auf, worin n = 0 bis 20, bevorzugt 0 bis 10, besonders bevorzugt 0 bis 5, ist, X und Y unabhängig voneinander jeweils -OH,-SH oder -H sind, Z jeweils ein Schwefelatom oder ein Sauerstoffatom darstellt und die Reste Z im Fall n > 1 in Formel (I) jeweils gleich oder verschieden sind, R¹, R² und R³ unabhängig voneinander jeweils eine gegebenenfalls substituierte lineare oder verzweigte Alkylengruppe darstellen und die Reste R² im Fall n > 1 in Formel (I) jeweils gleich oder verschieden sind. Unter der Voraussetzung, dass Z ausschließlich ein Sauerstoffatom ist, enthält mindestens einer der Reste X, Y, R¹, R² und R³ mindestens ein Schwefelatom.

Beispiele für Alkylengruppen sind Alkylengruppen mit 1 bis 10, bevorzugt 1 bis 5 Kohlenstoffatomen, z. B. Methylen-, Ethylen-, n-Propylen-, iso-Propylen-, n-Butylen-, iso-Butylen- und tert-Butylengruppen. Beispiele für Substituenten der Alkylengruppen sind -OH, -SH, -SR⁴, worin R⁴ eine Alkylgruppe mit 1 bis 10 Kohlenstoffatomen, z. B. eine Methyl-, Ethyl-, n-Propyl- oder iso-Propylgruppe, ist, -OR⁴, -NH₂, NHR⁴ und NR⁴₂ (wobei die beiden Substituenten R⁴ gleich oder verschieden sein können).

Im Fall, dass Z in Formel (I) ausschließlich ein Sauerstoffatom darstellt, können die schwefelhaltigen Reste X und/oder Y eine SH-Gruppe sein und/oder die schwefelhaltigen Reste R¹, R² und/oder R³ können z. B. einen Alkylenrest darstellen, der mit einer SH-Gruppe oder mit einer SR⁴-Gruppe substituiert ist.

Bevorzugt sind in Formel (I)
- n: 1,
- R¹, R² und R³ unabhängig voneinander eine Alkylengruppe, die mindestens zwei Kohlenstoffatome aufweist,
- und für den Fall, dass nur ein Z ein Schwefelatom darstellt, ist X und/oder Y eine SH-Gruppe und für den Fall, dass Z ausschließlich ein Sauerstoffatom ist, stellen X und Y eine SH-Gruppe dar.

Bevorzugt sind Verbindungen worin Z jeweils ein Schwefelatom oder ein Sauerstoffatom darstellt und die Reste Z gleich oder verschieden sind, R¹, R² und R³ unabhängig voneinander jeweils eine Alkylengruppe, die 2 bis 10 Kohlenstoffatome aufweist, darstellen, n 1 bis 20 ist, X und Y unabhängig voneinander jeweils -OH, -SH oder -H sind und für den Fall, dass nur ein Z ein Schwefelatom darstellt, X und/oder Y-SH ist und für den Fall, dass Z ausschließlich ein Sauerstoffatom ist, X und Y jeweils -SH sind. Alkylengruppen mit 2 bis 5 Kohlenstoffatomen sind bevorzugt, z.B. Ethylen- n-Propylen-, iso-Propylen-, n-Butylen-, iso-Butylen- und tert-Butylengruppen. Weiterhin sind die folgenden organischen Schwefelverbindungen bevorzugt :
- Bis- (hydroxyethyl)-sulfid : HO-CH₂-CH₂-S-CH₂-CH₂-OH;
- 3,6-Dithiaoctandiol-1,8 : HO-CH₂-CH₂-S-CH₂-CH₂-S-CH₂-CH₂-OH;
- 3,6-Dioxaoctandithiol-1,8 : HS-CH₂-CH₂-O-CH₂-CH₂-O-CH₂-CH₂-SH;
- 3,6-Dithia-1,8-dimethyloctandiol-1,8 : HO-CH(CH₃)-CH₂-S-CH₂-CH₂-S-CH₂-CH (CH₃) -OH;
- 4,7-Dithiadecan : H₃C-CH₂-CH₂-S-CH₂-CH₂-S-CH₂-CH₂-CH₃;
- 3,6-Dithiaoctan : H₃C-CH₂-S-CH₂-CH₂-S-CH₂-CH₃;
- 3,6-Dithiaoctandithiol-1,8 : HS-CH₂-CH₂-S-CH₂-CH₂-S-CH₂-CH₂-SH.

Der mindestens eine Komplexbildner wird bevorzugt in einer Menge zugegeben, dass das Molverhältnis des/der Komplexbildner(s) zu den Edelmetallionen (molare Menge aller Komplexbildner : molare Menge Edelmetallionen) mindestens 1, bevorzugt 5 : 1 bis 1 : 1, insbesondere bevorzugt 1,5 : 1 beträgt.

Zur Erhöhung der Leitfähigkeit des Bades können noch aus der galvanischen Abscheidung bekannte Leitsalze zugegeben werden. Dies sind in der Regel Alkali- oder Erdalkalisalze, beispielsweise Hydroxide, Chloride, Bromide, Nitrate, Fluoroborate, wie zum Beispiel Kaliumhydroxid, Kaliumchlorid, Natriumchlorid, Lithiumchlorid, Lithiumbromid oder Lithiumhexafluoroborat. Diese Salze sind bevorzugt in einer Menge von 0,1 g/l bis 1 g/l, bevorzugt 0,4 g/l bis 0,8 g/l im Bad vorhanden.

Bevorzugt ist das Bad zur stromlosen Abscheidung einer Metall-Schicht ein Bad zur Abscheidung einer chemisch Nickelschicht, bevorzugt einer Nickel/Phosphor- und/oder Nickel/Bor-Schicht. Dies bedeutet, dass als Metallsalz ein Nickelsalz und als Reduktionsmittel Hypophosphite und/oder Borate verwendet werden.

Im nächsten Schritt wird ein Substrat in das Bad eingebracht. Das Substrat ist bevorzugt ein leitfähiges Substrat. Dabei kann die Leitfähigkeit auch dadurch erreicht werden, dass auf dem Substrat eine leitfähige Schicht aufgebracht ist.

Bevorzugte metallische Substrate sind Kupfer, Bronze, Aluminium, Stahl, insbesondere Edelstahl.

Nichtmetallische Substrate sind beispielsweise Kunststoffe, wie Polypropylen, Polyethylen, Polycarbonate, Polyimide, Polyamide oder Nylon. Entscheidend ist, dass diese die Bedingungen der Abscheidung überstehen. Diese nichtmetallischen Substrate sind bevorzugt mit einer metallischen Schicht beschichtet.

Es kann notwendig sein, die Oberfläche des Substrats vor der Durchführung des Verfahrens zu reinigen, zu entfetten und/oder zu aktivieren. Dies kann beispielsweise durch Aufbringen einer dünnen Metallschicht, beispielsweise durch einen sogenannten "Nickel-Strike" erfolgen. Dies wird auch als Anschlag- oder Haftnickel bezeichnet. Dabei wird auf der Oberfläche ein dünner Nickelfilm abgeschieden.

Das Substrat ist bevorzugt ein Netz, Sieb oder Gitter, bevorzugt mit einer Maschenweite von unter 1 mm, besonders bevorzugt von unter 500 µm. Es sind aber auch deutlich feinere Netze mit einer Maschenweite von unter 100 µm, bevorzugt unter 50 µm möglich. Die Drahtstärke beträgt dabei über 5 µm, bevorzugt über 10 µm, beispielsweise zwischen 50 µm und 1000 µm. Dabei erlaubt das erfindungsgemäße Verfahren auch das Beschichten solcher Netze, Siebe oder Gitter, welche einen Hohlraum umschließen, wie beispielweise Filterelemente, V-Filter. Aufgrund von Abschirmeffekten können solche Strukturen auf der Innenseite mit galvanischen Verfahren nicht beschichtet werden.

Nach dem Einbringen in das Bad wird zwischen dem Substrat und einer Elektrode eine Spannung angelegt. Als Elektrode kann dabei beispielsweise eine Graphit-, Nickel- oder Silberelektrode zum Einsatz kommen. Bevorzugt ist eine Graphitelektrode.

Das Verhältnis der Fläche der Anode im Bad und der projizierten Werkstückoberfläche (Schattenfläche) beträgt zwischen 1:0,5 und 1:2, bevorzugt 1:1 (mit einer Abweichung von +/-10%).

Es kann dabei notwendig sein, das Bad vor dem Anlegen der Spannung auf eine bestimmte Temperatur und/oder einen bestimmten pH-Wert zu bringen. Bevorzugt wird das Bad auf eine Temperatur von über 50 °C gebracht. Das Verfahren kann aber auch bei Temperaturen zwischen 15 °C und 90 °C durchgeführt werden. Dabei darf gerade bei einem hohen Gehalt an Edelmetallionen die Temperatur nicht zu hoch sein, da sich der Elektrolyt ansonsten zersetzt. Bevorzugt sind dabei Temperaturen von unter 70 °C, bevorzugt zwischen 30 °C und 70 °C, besonders bevorzugt zwischen 50 °C und 70 °C.

Der pH-Wert des Bads liegt bevorzugt im sauren Bereich unterhalb von pH 6, bevorzugt zwischen 4,0 und 5,0, besonders bevorzugt zwischen 4,2 und 4,6.

Danach wird eine Spannung zwischen einer Elektrode und dem Substrat angelegt. Dabei werden die Elektrode anodisch und das Substrat kathodisch geschaltet. Es kann notwendig sein, die Spannung über die Zeit zu variieren, beispielweise zunehmend, abnehmend oder periodisch.

Durch die Spannung wird ein elektrisches Hilfsfeld erzeugt. Dabei wird die Spannung derart angelegt, dass eine Stromdichte zwischen 0,01 und 3 A/dm², bevorzugt zwischen 0,1 und 1 A/dm², besonders bevorzugt zwischen 0,1 und 0,7 A/dm², eingestellt wird. Diese Stromdichte ist deutlich geringer als die bei galvanischen Verfahren übliche Stromdichte.

Es wurde überraschend gefunden, dass mit der Abscheidung einer Edelmetall/Metall-Schicht aus einem Bad für die stromlose Abscheidung der Metallschicht Schichten erhalten werden können, welche besonders vorteilhafte tribologische Eigenschaften aufweisen. Außerdem sind die erhaltenen Schichten sehr gleichmäßig, insbesondere auch bei Substraten, bei denen dies bei rein galvanischen Verfahren nicht möglich ist. Es wird daher angenommen, dass die im Hintergrund stattfindende stromlose Abscheidung des Metalls die Abscheidung der Edelmetall/MetallSchicht auch in den vom Feld her ungünstigen Bereichen herbeiführt. Ohne die Unterstützung durch die Spannung wird keine gut haftende Schicht erhalten.

Gleichzeitig ist das Verfahren sehr schnell. So kann bereits innerhalb von 1 bis 5 Minuten eine Schichtdicke von 1 bis 5 µm erhalten werden. Bevorzugt sind allerdings Schichtdicken von 0,1 µm bis 5 µm, bevorzugt 0,1 µm bis 1 µm.

Die erhaltenen Schichten zeigen einen Edelmetallgehalt von über 60 Gew.-%, bevorzugt über 80 Gew.-%, besonders bevorzugt über 90 Gew.-%.

Nach der Abscheidung können sich noch weitere Behandlungsschritte anschließen. Dies beinhaltet beispielsweise Wärmebehandlungen, um die Schichten zu härten.

In einer bevorzugten Ausführungsform wird das Substrat vor der Durchführung des Verfahrens mit einer chemisch Nickelschicht beschichtet. Dazu wird das Substrat vor der Durchführung des Verfahrens in ein chemisch Nickelbad eingebracht und stromlos eine chemisch Nickelschicht abgeschieden. Dadurch wird die Haftung der mit Stromunterstützung abgeschiedenen Beschichtung auf dem Substrat deutlich verbessert.

Ein solches Bad enthält die bereits beschriebenen Bestandteile eines chemisch Nickelbades. Dies sind mindestens ein Nickelsalz und ein Reduktionsmittel in den angegebenen Mengenbereichen. Das Bad kann außerdem in den angegebenen Bereichen Komplexbildner für Nickelionen enthalten.

Die Geschwindigkeit der stromlosen Abscheidung wird im Wesentlichen durch die Temperatur und/oder durch den pH-Wert des Bades bestimmt. Die Bedingungen werden durch das verwendete Metall/Reduktionsmittelsystem bestimmt. Dabei liegt die Temperatur bevorzugt über 50 °C, bevorzugt über 70 °C, besonders bevorzugt zwischen 80 und 90 °C, ganz besonders bevorzugt zwischen 86 °C und 90 °C, z. B. bei 88 °C. Der pH-Wert liegt bevorzugt zwischen 4.0 und 6.0, bevorzugt zwischen 4,2 und 4,6, ganz besonders bevorzugt bei 4,4.

In einer weiteren Ausführungsform der Erfindung weist die vorher abgeschiedene chemisch Nickelschicht einen Edelmetallgehalt von bis zu 30 Gew.-% auf. Dazu wird bevorzugt ein bereits für das erfindungsgemäße Verfahren beschriebenes Bad eingesetzt. Allerdings ist der Gehalt an Edelmetallionen bevorzugt um einen Faktor 10 bis 20 niedriger. Dadurch weist diese chemisch Nickelschicht ein Gehalt an Edelmetall von bis zu 30 Gew.-% auf, bevorzugt zwischen 1 und 10 Gew.-%. Der Gehalt an Edelmetall liegt dabei zwischen 0,01 bis 0,1 g/l, bevorzugt zwischen 0,01 und 0,06 g/l, besonders bevorzugt zwischen 0,01 und 0,05 g/l oder 0,01 und 0,04 g/l.

Das Bad enthält zusätzlich noch mindestens einen Komplexbildner für die Edelmetallionen, wie bereits für das andere Bad beschrieben. Dabei werden säurebeständige Komplexbildner bevorzugt. Solche sind im Falle von Silber beispielsweise unter der Bezeichnung Slotoloy SNA 33 (Firma Schlötter) erhältlich.

Der mindestens eine Komplexbildner wird bevorzugt in einer Menge zugegeben, dass das Molverhältnis des/der Komplexbildner(s) zu den Edelmetallionen (molare Menge aller Komplexbildner : molare Menge Edelmetallionen) mindestens 1, bevorzugt 10 : 1 bis 1 : 1, insbesondere bevorzugt 3 : 1 beträgt.

Durch die Verwendung dieser Komplexbildner kann die Stabilität des Bades bei der stromlosen Abscheidung erhöht werden. Gleichzeitig wird bei deutlich reduziertem Gehalt an Edelmetallionen eine Abscheidung eines hohen Gehalts an Edelmetall in der abgeschiedenen Schicht erreicht. Während der Abscheidung kann es notwendig sein, den Gehalt an Edelmetall durch weiteres Hinzudosieren wiederherzustellen.

Dies kann in einer bevorzugten Ausführungsform dadurch geschehen, dass das elektrochemische Potential zwischen Elektrolyt, d.h. Bad, und einer Referenzelektrode gemessen wird. Bei Veränderung des Potentials über einen Schwellenwert kann die Zudosierung des Edelmetalls ausgelöst werden.

In einer bevorzugten Ausführungsform enthält die vorher abgeschiedene Schicht das gleiche Edelmetall, wie die im erfindungsgemäßen Verfahren abgeschiedene Schicht. Dadurch verbessert sich die Haftung der in den Schritten a) bis c) abgeschiedenen Schicht auf dem Substrat deutlich. Außerdem verleiht der Edelmetallgehalt dieser ersten Schicht eine bessere Leitfähigkeit, was die Abscheidung auf dieser Schicht in den Schritten a) bis c) verbessert.

Auch erlaubt eine Edelmetalldotierung in der ersten Schicht die Verwendung von sehr geringen Feldstärken bei der spannungsgestützten Abscheidung, wahrscheinlich aufgrund der durch das Edelmetall erhöhten Leitfähigkeit. Trotz der im Vergleich zur galvanischen Abscheidung sehr geringen Feldstärke kann eine konturgenaue, tiefenstreuende Abscheidung mit einem Edelmetallgehalt von über 90 Gew.-% erreicht werden. Diese Schicht weist gleichzeitig eine hohe Abriebfestigkeit und im Falle von Silber ein gute Depotwirkung auf.

Das Verfahren zum Herstellen der ersten Schicht kann auch für sich genommen zur Herstellung von edelmetallhaltigen Metallschichten verwendet werden.

Besonders bevorzugt handelt es sich bei dem Edelmetall mindestens einem Bad, bevorzugt in beiden Bädern, um Silber. Dadurch können Schichten erhalten werden, welche eine besonders gute biozide Wirkung zeigen und auch gleichzeitig herausragende tribologische Eigenschaften aufweisen.

In einer bevorzugten Ausführungsform ist das Edelmetall in beiden Schichten Silber, besonders bevorzugt ist in beiden Schichten das Edelmetall Silber und das Metall Nickel, bzw. Nickel/Phosphor.

Die Erfindung betrifft außerdem eine Beschichtung auf einem Substrat, das an der Oberfläche eine Edelmetall/Nickel-Schicht aufweist, welche einen Edelmetallgehalt von über 60 Gew.-%, bevorzugt über 80 Gew.-%, besonders bevorzugt über 90 Gew.-% aufweist.

In einer weiteren Ausführungsform ist die Edelmetall/Nickel-Schicht eine Edelmetall/Nickel/Phosphor-Schicht oder Edelmetall/Nickel/Bor-Schicht, bevorzugt eine Edelmetall/Nickel/Phosphor-Schicht. Dabei liegt der Gehalt an Phosphor in der jeweiligen Schicht bei 0,1 Gew.-% bis 30 Gew.-%, bevorzugt zwischen 0,1 Gew.-% und 10 Gew.-%, besonders bevorzugt 0,1 Gew.-% bis 3 Gew.-%, bezogen auf den Anteil an Nickel und Phosphor in der jeweiligen Schicht.

In einer bevorzugten Weiterbildung der Erfindung ist darunter eine Nickel/Edelmetall-Schicht mit einem Edelmetallgehalt von unter 30 Gew.-%, bevorzugt zwischen 1 Gew.-% und 10 Gew.-%, angeordnet. Diese Schicht wird bevorzugt durch das vorstehend beschriebene stromlose Verfahren erhalten. Dabei weist die Schicht an der Oberfläche eine Dicke von 0,1 µm bis 5 µm, bevorzugt von 0,1 µm bis 1 µm, auf, während die darunter liegende Schicht eine Dicke von 0,5 bis 50 µm, bevorzugt von 0,5 µm bis 15 µm aufweist.

Durch diese erste Schicht können besonders niedrige Feldstärken bei dem Abscheiden der Edelmetall/Nickel-Schicht realisiert werden. Dadurch wird die Edelmetall/Nickel-Schicht gleichmäßiger. Auch wird die Bildung von Oxiden durch zu hohe Stromdichten vermieden. Durch den Aufbau der Beschichtung mit unterschiedlichem Edelmetallgehalt werden die besten Ergebnisse bezüglich der tribologischen Stabilität erhalten.

In einer weiteren Ausführungsform ist die Nickel/Edelmetall-Schicht eine Nickel/Phosphor/Edelmetall- oder Nickel/Bor/Edelmetall-Schicht, bevorzugt eine Nickel/Phosphor/Edelmetall-Schicht. Dabei liegt der Gehalt an Phosphor in der Schicht bei 10 Gew.-% bis 30 Gew.-% bezogen auf den Anteil an Nickel und Phosphor in der jeweiligen Schicht.

In einer weiteren Ausführungsform ist das Edelmetall Silber. Dadurch weist die Beschichtung biozide Eigenschaften auf. Durch den mehrschichtigen Aufbau mit der Schicht mit dem höchsten Silbergehalt an der Oberfläche sind diese Eigenschaften besonders ausgeprägt. Außerdem verleiht der mehrschichtige Aufbau der Beschichtung eine besonders gute Haftung auf dem Substrat, da die unterschiedlichen Schichten strukturell gut zueinander passen.

Die Beschichtung kann auch noch weitere Schichten enthalten. Bevorzugt bilden die beiden beschriebenen Schichten die beiden obersten Schichten der Beschichtung. Darunter können allerdings beispielsweise noch weitere chemisch Nickelschichten oder auch Nickelschichten, beispielsweise von einer vorangegangenen Aktivierung der Oberfläche durch einen Nickel-Strike, vorliegen.

In einer weiteren Ausführungsform wird die Beschichtung nach dem Verfahren der Schritte a) bis c) erzeugt, wobei vorher eine edelmetallhaltige chemisch Nickelschicht, bevorzugt mit dem ebenfalls beschriebenen Verfahren, abgeschieden wurde.

Die Erfindung betrifft außerdem ein beschichtetes Substrat, erhältlich nach dem erfindungsgemäßen Verfahren oder mit einer erfindungsgemäßen Beschichtung.

In einer Weiterbildung der Erfindung ist das beschichtete Substrat ein Netz, Sieb, Filter, Gewebe oder Schwamm. Bevorzugt weist das Substrat mindestens einen von einem Netz, Sieb, Filter, Gewebe oder Schwamm vollständig oder teilweise umschlossenen Hohlraum auf. Beispiele für solche Substrate sind Filterelemente, Filtereinsätze oder V-Filter.

Die Erfindung betrifft außerdem die Verwendung des beschichteten Substrats im Automobilbereich, Sanitärbereich, Schmuckbereich, Trinkwasserbereich, in der Abwasserbehandlung, Trinkwasserbehandlung, Filterung von Fluiden, in Kühlwasserkreisläufen, im chemischen Anlagenbau oder in der Elektrotechnik. Beispielsweise kann das beschichtete Substrat in einer Anwendung, ausgewählt aus der Gruppe der Filter, Ventile, Drosseleinheiten, Radial und/oder Filterelemente, Filtersiebe, V-Filter, Architektur, Dekoration, Maschinen und Anlagen der chemischen Industrie, Finish in der Elektroindustrie, verwendet werden.

Weitere Einzelheiten und Merkmale ergeben sich aus der nachfolgenden Beschreibung von bevorzugten Ausführungsbeispielen in Verbindung mit den Unteransprüchen. Hierbei können die jeweiligen Merkmale für sich alleine oder zu mehreren in Kombination miteinander verwirklicht sein. Die Möglichkeiten, die Aufgabe zu lösen, sind nicht auf die Ausführungsbeispiele beschränkt. So umfassen beispielsweise Bereichsangaben stets alle - nicht genannten - Zwischenwerte und alle denkbaren Teilintervalle.

In einer bevorzugten Ausführungsform der Erfindung stellt man zunächst ein erstes wässriges chemisch Nickelbad mit einem Gehalt an Nickel in einem Bereich von 1 bis 15 g/l und einem Gehalt an Reduktionsmittel in einem Bereich von 20 bis 50 g/l bereit, verrührt dieses Bad gut und stellt danach den pH-Wert auf einen Wert im Bereich von 4,0 bis 6,0 oder 4,5 bis 5,0 ein.

Zudem hat es sich als besonders effizient erwiesen, wenn ein pH-Wert im Bereich von 4,2 bis 4,6, bevorzugt 4,4, eingestellt wird. Der pH-Wert kann beispielsweise durch Zugabe von Ammoniak-Lösung oder Salzsäure bzw. Schwefelsäure eingestellt werden.

Die Nickelionen des Bades liegen in der Regel als Lösungen der Salze Nickelchlorid, Nickelsulfat, Nickelcarbonat und/oder Nickelacetat vor. Der Nickelgehalt liegt üblicherweise in einem Bereich von 3 bis 10 g/l.

Als Reduktionsmittel im Bad wird bevorzugt eine Phosphor- oder Borverbindung verwendet. Das Reduktionsmittel im Bad ist bevorzugt ein Hypophosphit. Ganz besonders bevorzugt ist das Reduktionsmittel Natriumhypophosphit und/oder Kaliumhypophosphit.

Als Borverbindung kann Dimethylaminoboran, Diethylaminoboran oder Natriumborhydrid verwendet werden. Das Reduktionsmittel liegt normalerweise in einer Konzentration in einem Bereich von 32 bis 42 g/l im Bad vor.

Im Bad ist gegebenenfalls auch mindestens ein Komplexbildner enthalten, der insbesondere ausgewählt ist aus der Gruppe Monocarbonsäuren, Dicarbonsäuren, Hydroxycarbonsäuren, Ammoniak und Alkanolamine. Der Komplexbildner liegt in einer Konzentration in einem Bereich von 1 bis 15 g/l im Bad vor. Komplexbildner komplexieren Nickelionen und verhindern so zu hohe Konzentrationen an freien Nickelionen. Dadurch wird die Lösung stabilisiert und das Ausfallen beispielsweise von Nickelphosphit zurückgedrängt.

Im Bad ist gegebenenfalls auch mindestens ein Beschleuniger enthalten, der insbesondere ausgewählt ist aus der Gruppe enthaltend Fluoride, Boride und/oder Anionen von Mono- und Dicarbonsäuren. Der Beschleuniger liegt üblicherweise in einer Konzentration in einem Bereich von 0,001 bis 1 g/l im Bad vor. Beschleuniger können beispielsweise Hypophosphitionen aktivieren und so die Abscheidung beschleunigen.

In üblichen Nickelbädern kann auch mindestens ein Stabilisator enthalten sein, der insbesondere ausgewählt ist aus der Gruppe Blei-, Zinn-, Arsen-, Molybdän-, Cadmium-, Thallium-Ionen und/oder Thioharnstoff. Der Stabilisator liegt üblicherweise in einer Konzentration in einem Bereich von 0,01 bis 250 mg/l im Bad vor. Stabilisatoren können die Zersetzung der Lösung verhindern, indem sie katalytisch aktive Reaktionskeime maskieren.

Im Bad ist üblicherweise auch mindestens ein pH-Wert-Puffer enthalten, der insbesondere ein Natriumsalz eines Komplexbildners und/oder auch die dazugehörige entsprechende Säure ist. Der Puffer liegt üblicherweise in einer Konzentration in einem Bereich von 0,5 bis 30 g/l im Bad vor.

Im Bad ist gegebenenfalls auch mindestens ein pH-Regulierer enthalten, der insbesondere ausgewählt ist aus der Gruppe Schwefelsäure, Salzsäure, Natriumhydroxid, Natriumcarbonat und/oder Ammoniak. Der pH-Regulierer liegt vorteilhafterweise in einer Konzentration in einem Bereich von 1 bis 30 g/l im Bad vor. pH-Regulierer erlauben es, den pH-Wert des Bades nachzuregulieren.

Das Bad kann auch mindestens ein Netzmittel enthalten, das insbesondere ausgewählt ist aus der Gruppe der ionogenen und/oder nicht-ionogenen Tenside. Das Netzmittel liegt bevorzugt in einer Konzentration in einem Bereich von 0,001 bis 1 g/l im Bad vor. Netzmittel erhöhen die Benetzung der zu vernickelnden Oberfläche und ermöglichen die Herstellung von sehr gleichmäßigen Schichten.

Dieses erste chemisch Nickelbad enthält zusätzlich 0,01 bis 0,1 g/l, bevorzugt zwischen 0,01 und 0,06 g/l, besonders bevorzugt zwischen 0,01 und 0,05 g/l oder 0,01 und 0,04 g/l an Silber bzw. Silberionen. Das Silber wird dem Bad bevorzugt als Lösung eines Silbersalzes zugegeben. Dabei kann es notwendig sein, die Lösung sehr langsam zuzugeben.

Als Silbersalz können Silbernitrat, Silberacetat oder ein Silbersalz einer Sulfon- oder Thiocarbonsäure, wie beispielsweise Silbermethansulfonat, eingesetzt werden.

Das Bad enthält bevorzugt noch zusätzlich mindestens einen Komplexbildner für Silberionen, um das Bad zu stabilisieren. Dabei werden säurebeständige Komplexbildner bevorzugt. Solche sind im Falle von Silber beispielsweise unter der Bezeichnung Slotoloy SNA 33 (Firma Schlötter) erhältlich. Die als Komplexbildner bevorzugten organischen Schwefelverbindungen wurden bereits beschrieben.

Der mindestens eine Komplexbildner wird bevorzugt in einer Menge zugegeben, dass das Molverhältnis des/der Komplexbildner(s) zu den Edelmetallionen (molare Menge aller Komplexbildner : molare Menge Edelmetallionen) mindestens 1, bevorzugt 10 : 1 bis 1 : 1, insbesondere bevorzugt 3 : 1 beträgt.

In dieses erste Bad wird ein Substrat eingebracht und bei einer Temperatur zwischen 80 und 95 °C, bevorzugt 80 °C und 90 °C, bevorzugt zwischen 86 °C und 90 °C, besonders bevorzugt bei 88 °C, eine chemisch Nickelschicht mit einem Silbergehalt von bis zu 30 Gew.-% ,bevorzugt zwischen 1 bis 10 Gew.-%, abgeschieden.

Die Dicke dieser Schicht liegt zwischen 0,5 µm und 50 µm, bevorzugt zwischen 0,5 µm und 15 µm.

Während der Abscheidung kann es notwendig sein, das durch die Abscheidung verbrauchte Silber wieder zu ergänzen. Die Dosierung kann durch einzelne Zugaben oder kontinuierlich erfolgen.

In einer bevorzugten Ausführungsform wird die Hinzudosierung durch die Messung des elektrochemischen Potentials zwischen Elektrolyt und einer Referenzelektrode gesteuert.

Es kann von Vorteil sein, dass die Oberfläche des Substrats vorbehandelt wird, beispielsweise durch einen Nickel-Strike. Dadurch werden beispielsweise Oxidschichten auf metallischen Substraten entfernt. Ein solcher Nickel-Strike kann beispielsweise durch Behandeln der Oberfläche mit einer Mischung aus anorganischen Säuren, Nickelchlorid, Zitronensäure und Essigsäure unter Anlegen einer Spannung entstehen. Dadurch wird die Oberfläche gereinigt und gleichzeitig eine dünne, 10 nm bis 1 µm dicke Nickelschicht auf dem Substrat abgeschieden. Bevorzugt wird ein solcher Nickel-Strike bei metallischen Substraten durchgeführt. Die Zusammensetzungen sind dem Fachmann bekannt.

Nach dem Abscheiden der ersten Schicht wird das Substrat in ein zweites Bad eingebracht. Dieses Bad entspricht ebenfalls einem Bad zur stromlosen Abscheidung von Nickel, welches ebenfalls noch zusätzlich Silber enthält.

Das Bad enthält bezogen auf die Silberionen bevorzugt einen Gehalt an Silber zwischen 0,1 g/l und 3 g/l, bevorzugt zwischen 0,1 g/l und 2 g/l, besonders bevorzugt zwischen 0,1 und 1,8 g/l, ganz besonders bevorzugt zwischen 0,1 und 1 g/l.

Das Silber wird bevorzugt als Salzlösung eines Silbersalzes zugegeben werden.

Das Bad kann noch mindestens ein Leitsalz enthalten. Dies sind üblicherweise anorganische Salze. Dabei handelt es sich in der Regel um Alkali- oder Erdalkalisalze, beispielsweise Hydroxide, Chloride, Bromide, Nitrate, Fluoroborate, wie zum Beispiel Kaliumhydroxid, Kaliumchlorid, Natriumchlorid, Lithiumchlorid, Lithiumbromid oder Lithiumhexafluoroborat.

In einer bevorzugten Weiterbildung der Erfindung werden die Leitsalze in der Menge für einen Gehalt von 0,1 bis 1 g/l, bevorzugt zwischen 0,4 bis 0,8 g/l zugegeben.

Solche Leitsalze sind auch als kommerzielle Lösungen erhältlich. Ein Beispiel für eine solche Ansatzlösung ist Arguna CF (Umicore).

Es kann notwendig sein, das Substrat zwischen den beiden Bädern kurz zu reinigen, beispielsweise durch Eintauchen in ein Reinigungsbad, beispielsweise Wasser. Bevorzugt werden zwischen den beiden Bädern keine Reinigungsschritte durchgeführt. Die Substrate können direkt von einem Bad in das andere Bad überführt werden.

In diesem Bad wird eine Spannung zwischen dem Substrat und einer Elektrode angelegt. Dabei werden die Elektrode anodisch und das Substrat kathodisch geschaltet.

Durch die Spannung wird ein elektrisches Hilfsfeld erzeugt. Dabei wird die Spannung derart angelegt, dass eine Stromdichte zwischen 0,01 und 3 A/dm², bevorzugt zwischen 0,1 und 1 A/dm², besonders bevorzugt zwischen 0,1 und 0,7 A/dm², eingestellt wird. Diese Stromdichte ist deutlich geringer als die bei galvanischen Verfahren übliche Stromdichte.

Die Abscheidung wird bevorzugt bei einer Temperatur zwischen 21 °C und 90 °C durchgeführt. Die Temperatur liegt üblicherweise unterhalb der Sprungtemperatur für das Nickelbad, d.h. unter 70 °C, bevorzugt zwischen 30 °C und 70 °C, besonders bevorzugt zwischen 50 °C und 70 °C. Dadurch ist ein hoher Gehalt an Silberionen im Elektrolyten möglich, ohne dass sich der Elektrolyt zersetzt.

Der pH-Wert des Bads liegt bevorzugt im sauren Bereich unterhalb von pH 6, bevorzugt zwischen 4,0 und 5,0, besonders bevorzugt zwischen 4,2 und 4,6.

Mit dem Anlegen der Spannung beginnt sich auf dem Substrat eine Schicht abzuscheiden, welche mehrheitlich aus Silber besteht, bevorzugt mit einem Silbergehalt von über 60 Gew.-%, besonders bevorzugt mit einem Silbergehalt von über 80 Gew.-%, ganz besonders bevorzugt von über 90 Gew.-%.

Diese Abscheidung wird bevorzugt für bis zu 5 Minuten durchgeführt. Dadurch werden Schichten mit einer Dicke von bis zu 5 µm, bevorzugt bis zu 1 µm, besonders bevorzugt zwischen 0,1 µm und 1 µm, erhalten.

Es wird angenommen, dass die zuerst abgeschiedene silberhaltige Nickelschicht die Haftung dieser zweiten Schicht deutlich verbessert. Gleichzeitig begünstigt die bessere Leitfähigkeit der edelmetallhaltigen Nickelschicht in Kombination mit der gleichzeitig ablaufenden stromlosen Abscheidung eine gleichmäßige Abscheidung auch bei Substraten, welche mit rein galvanischen Verfahren nicht zu beschichten sind.

Solche Substrate sind insbesondere Netze oder Siebe, welche bei Filterelementen zum Einsatz kommen. Dies sind Hohlräume, welche vollständig oder teilweise von solchen Sieb- oder Netzflächen umschlossen werden. Aufgrund von Abschirmungseffekten können diese Substrate mit rein galvanischen Verfahren auf der Innenseite nicht gleichmäßig beschichtet werden. Mit dem erfindungsgemäßen Verfahren ist es möglich, sowohl auf der Innenals auch auf der Außenseite des Substrats eine gleichmäßige Schicht aufzubringen.

Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente. Im Einzelnen zeigt:
- Fig. 1: eine schematische Darstellung eines Filterelements;
- Fig. 2: eine schematische Darstellung einer bevorzugten Ausführungsform des Verfahrens der Erfindung;
- Fig. 3: zeigt einen typischen Aufbau einer erfindungsgemäßen Schicht;
- Fig. 4A,B: zeigen lichtmikroskopische Aufnahmen eines unbeschichteten Siebs;
- Fig. 5A,B: zeigen lichtmikroskopische Aufnahmen des Siebs aus Fig. 4A, B nach der Beschichtung.

Figur 1 zeigt eine schematische Darstellung eines Filterelements, das mit dem erfindungsgemäßen Verfahren beschichtet werden kann, insbesondere mit einer Nickel/Silber-Schicht. Das Filterelement besteht aus einem zylindrischen Filterkörper 10. Dieser besteht aus einer netzartigen Struktur, welche einen Zylinder bildet. Die beiden Enden des Zylinders sind mit Kappen 12 verschlossen. An diesen Kappen können auch Anschlussöffnungen angebracht sein. Das Filterelement kann auch noch Befestigungsmittel für Dichtungen aufweisen. Zusammen mit den Kappen 12 umschließt der Filterkörper einen Hohlraum. Mit dem erfindungsgemäßen Verfahren ist es möglich, den Filterkörper auf der Innen- und auf der Außenseite mit einer gleichmäßigen, tribologisch stabilen Beschichtung zu versehen. Im Fall von silberhaltigen Beschichtungen weist das Filterelement auch biozide Wirkungen auf. Das bevorzugte Material für das Filterelement ist Edelstahl, z.B. 1.4404, 1.4301, 1.4571 Werkstoffbezeichnung nach AISI.

Figur 2 zeigt den schematischen Ablauf einer bevorzugten Ausführungsform der Erfindung. Zunächst wird die Substratoberfläche gereinigt und gegebenenfalls mit einem Nickel-Strike vorbehandelt (200).

Im nächsten Schritt (210) wird das Substrat in ein erstes Bad eingebracht. Bei diesem Bad handelt es sich um ein Bad zur stromlosen Abscheidung einer Metall/Edelmetall-Schicht, wie bereits beschrieben.

In dem ersten Bad wird auf dem Substrat stromlos eine erste Schicht abgeschieden (220). Diese Schicht ist eine Metall/Edelmetall-Schicht, wobei die Schicht einen Edelmetallgehalt von bis zu 30 Gew.-% aufweist. Die Abscheidung wird dabei stromlos durchgeführt, um eine gleichmäßige Beschichtung des Substrats zu erhalten.

Nachdem eine Schicht von ausreichender Dicke erhalten wurde, wird das Substrat, gegebenenfalls nach Reinigungsschritten, in ein zweites Bad eingebracht (230). Dieses Bad ist - wie bereits beschrieben - ein Bad zur stromlosen Abscheidung einer Metallschicht, welches zusätzlich Edelmetallionen enthält.

Im nächsten Schritt wird eine Spannung zwischen dem Substrat und einer Elektrode angelegt (240). Dadurch kommt es zur Abscheidung einer Edelmetall/Metall-Schicht. Dies ist eine Schicht, welche einen Gehalt an Edelmetall von über 60 Gew.-% aufweist.

Die Beschichtung wird so lange durchgeführt, bis eine Schicht mit einer Dicke von bis zu 5 µm, bevorzugt bis zu 1 µm, erhalten wird.

In einer bevorzugten Ausführungsform steht die Metallschicht für eine Nickel/Phosphor-Schicht und das Edelmetall für Silber. Mit dem erfindungsgemäßen Erfahren können so Schichten erhalten werden, welche aus einer Nickel/Phosphor/SilberSchicht und darauf einer Silber/Nickel/Phosphor-Schicht bestehen, jeweils geordnet nach dem Anteil in der Schicht. Diese Kombination an Schichten zeigt eine besonders vorteilhafte biozide Wirkung bei gleichzeitig sehr guten tribologischen Eigenschaften. Auf diese Weise beschichtete Filterelemente sind deutlich länger haltbar als nur stromlos beschichtete Filterelemente oder solche mit Beschichtungen aus reinem Silber. Das Verfahren ist auch deutlich günstiger durchzuführen als eine stromlose Beschichtung mit dem reinen Edelmetall.

Das auf diese Weise mit mindestens zwei Schichten beschichtete Substrat zeigt eine besonders hohe tribologische Stabilität und eignet sich dabei sehr gut für Filterelemente in Fluiden, beispielsweise in Kühlwasserkreisläufen.

Figur 3 zeigt einen Aufbau einer bevorzugten Ausführungsform der Erfindung. Auf einem Substrat (34) ist eine chemisch Nickel/Phosphor/Silber-Schicht (32) mit einem Silbergehalt von < 10 Gew.-% mit einer Dicke zwischen 0,5 und 15 µm angeordnet. Darauf befindet sich eine Silber/Nickel/Phosphor-Deckschicht mit einem Silbergehalt von > 90 Gew.-% und einer Dicke zwischen 0,1 µm und 1 µm.

Figur 4 zeigt Aufnahmen eines unbeschichteten Siebs / Filterelements wie in Figur 1 gezeigt in unterschiedlicher Vergrößerung. Der Maßstab ist jeweils 200 µm. Die Dicke der waagerechten Drähte liegt bei ungefähr 150 µm und 160 µm. Die gemessenen Maschenweiten liegen zwischen 85 µm und 143 µm.

Figur 5 zeigt lichtmikroskopische Aufnahmen des gleichen Siebs/Filterelements aus Figur 4 nach Aufbringen einer erfindungsgemäßen Beschichtung mit einer Nickel/Silber- und einer Silber/Nickel-Schicht, wie in Figur 3 gezeigt. Der Maßstab ist jeweils 200 µm. Die Dicke der waagerechten Drähte liegt jetzt bei ungefähr 160 µm und 170 µm. Die gemessenen Maschenweiten liegen zwischen 40 µm und 120 µm. Es ist deutlich eine gleichmäßige Beschichtung des Substrats zu erkennen. Solche beschichteten Filter zeigen beim Einsatz in Kühlkreisläufen über mehrere Wochen eine biozide Wirkung, ohne dass es zu einer Ablösung der Beschichtung kommt.

### Beispiel:

### 1. stromlose Abscheidung einer silberhaltigen Nickelschicht

Zu einem vorstehend beschriebenen chemisch Nickelbad wird Silber in Form von Silbermethansulfonat entsprechend einem Silberanteil von 0,025 g/l und ein säurebeständiger Silber-Komplexbildner (z.B. Slotoloy SNA 33, Hersteller Fa. Schlötter) in einer Menge entsprechend 0,2 ml/l gegeben. Der pH-Wert des Bads wird mit H₂SO₄ auf 4,4 eingestellt. Danach wird das Bad auf 88 °C aufgeheizt und ein Substrat aus Edelstahl eingebracht. Der Verbrauch an Silberionen wird durch kontinuierliches Hinzudosieren von Silbermethansulfonat ausgeglichen. Dies kann dadurch geschehen, dass die Dosierung über die Messung des elektrochemischen Potentials zwischen Elektrolyt und einer Referenzelektrode gesteuert wird.

Unter diesen Bedingungen wird eine auf Edelstahl gut haftende, porenfreie Chemisch-Nickel-Silber-Legierungsschicht mit einem Silbergehalt von 1 - 10 Gew.-% abgeschieden.

Ein höherer Silbergehalt ist so nicht erhältlich, da sich der Silbergehalt im Verhältnis zum Nickel-Gehalt im Bad nicht weiter erhöhen lässt. Höhere Gehalte an Silber führen bei einer Temperatur ab ca. 70 °C zu einer vollständigen Destabilisierung des Elektrolyten (spontane Selbstausfällung). Es ist nicht möglich, diesen Effekt durch Erhöhung der Gehalte an Stabilisatoren oder Komplexbildnern zu vermeiden, ohne dass die Nickel-Phosphor-Reduktion zum Erliegen kommt. Insofern sind die in DE 10 2006 020 988 A1 angegebenen Bereiche an Edelmetall und Edelmetallgehalt der Schicht für Silber so nicht möglich. Das auf diese Weise beschichtete Substrat wurde dann gemäß der folgenden Angaben mit einer Silber/Nickel-Schicht versehen.

### 2. Spannungsgestützte Abscheidung einer Silber/Nickel-Schicht.

Zu einem vorstehend beschriebenen chemisch Nickelbad wird Silber in Form von Silbermethansulfonat entsprechend einem Silberanteil im Bad von 0,6 g/l, ein säurebeständiger Silber-Komplexbildner (z.B. Slotoloy SNA 33, Hersteller Fa. Schlötter) in der Menge entsprechend 4 ml/l bezogen auf das Bad und ein kommerzielles Galvanisch Silber Ansatzsalz, nur das Leitsalz, (z.B. Arguna CF, Fa. Umicore) entsprechend einer Menge an Leitsalz im Bad von 0,65 g/l zugegeben. Durch diese Zusammensetzung lässt sich der Anteil an Silberionen im Vergleich zum ersten Bad so erhöhen, dass keine Spontanreaktion erfolgt.

In das Bad werden Graphit-, Nickel- oder Silberelektroden, bevorzugt Graphitelektroden, eingeführt und eine elektrische Spannung angelegt, wobei die eingebrachten Elektroden anodisch und das Werkstück/Substrat kathodisch geschaltet werden. Die Fläche der Anode entspricht dabei ungefähr der projizierten Werkstückoberfläche (d.h. ein Verhältnis von 1:1). Die Stromdichte des Hilfsfeldes beträgt zwischen 0,1 und 1 A/dm². Dies ist eine deutlich geringere Stromdichte, als bei üblichen galvanischen Silberabscheidungen. Diese liegt normalerweise bei 30 bis 100 A/dm².

Es kann so eine konturgenaue, tiefenstreuende Abscheidung einer Silber-Nickel-Legierung mit einem Silbergehalt von > 90 Gew.-% erreicht werden. Die Schicht, bzw. die Kombination der Nickel/Silber- und Silber/Nickel-Schicht, weist eine hohe Abriebfestigkeit und Depotwirkung bezüglich des Silbers auf.

Die im zweistufigen Verfahren erhaltene Beschichtung zeigte auch nach Dauerbetrieb über mehrere Monate in einem Kühlkreislauf noch eine biozide Wirkung und ausgezeichnete Stabilität.

### Bezugszeichen

- 10: Filterkörper
- 12: Verschlusskappen
- 200: Vorbehandlung der Substratoberfläche
- 210: Einbringen in ein erstes Bad
- 220: Stromlose Abscheidung in dem ersten Bad
- 230: Einbringen in ein zweites Bad
- 240: Spannungsgestütze Abscheidung in dem zweiten Bad
- 30: Ag-Ni-Deckschicht
- 32: NiP-Ag-Legierung
- 34: Substrat

### zitierte Literatur

- DE: 10 2006 020 988 A1
- GB: 1 222 969
- WO: 01/92606 A1
- EP: 1 285 104 B1

## Patentansprüche

1. Verfahren zur Abscheidung von Metall-Schichten auf einem Substrat, umfassend folgende Schritte:
a) zunächst Bereitstellen eines ersten Bades zum stromlosen Abscheiden einer Metallschicht, welches zusätzlich mindestens eine Art von Edelmetallionen enthält;
b) Einbringen des Substrats in das erste Bad;
c) stromloses Abscheiden von Metall- und Edelmetallionen aus dem ersten Bad auf das Substrat zur Bildung einer ersten Metall/Edelmetall-Schicht mit einem Edelmetallgehalt bis 30 Gew.- %;
d) danach Einbringen des Substrats in ein zweites Bad zum stromlosen Abscheiden einer Metallschicht, welches zusätzlich mindestens eine Art von Edelmetallionen enthält, oder Belassen des Substrats im ersten Bad;
e) danach Anlegen einer elektrischen Spannung zwischen einer in das Bad getauchten Anode und dem als Kathode geschalteten Substrat; und
f) galvanische Abscheidung einer zweiten Edelmetall/MetallSchicht auf die erste Schicht auf dem Substrat, wobei die zweite Edelmetall/Metall-Schicht einen Edelmetallgehalt von über 60 Gew.-% hat.

2. Verfahren nach dem vorhergehenden Anspruch, **dadurch gekennzeichnet, dass**
es sich bei mindestens einem der Bäder zur stromlosen Abscheidung einer Metallschicht um ein Bad zur Abscheidung einer chemisch Nickelschicht handelt.

3. Verfahren nach einem der vorhergehenden Ansprüche, **dadurch gekennzeichnet, dass**
die Edelmetallionen ausgewählt sind aus der Gruppe enthaltend Silber, Gold, Palladium, Platin, Rhodium und Kupfer.

4. Verfahren nach einem der vorhergehenden Ansprüche, **dadurch gekennzeichnet, dass**
die Spannung bei einer Badtemperatur von unter 70 °C angelegt wird.

5. Verfahren nach einem der vorhergehenden Ansprüche, **dadurch gekennzeichnet, dass**
mindestens eines der Bäder noch mindestens einen Komplexbildner für die Edelmetallionen enthält.

6. Verfahren nach einem der vorhergehenden Ansprüche, **dadurch gekennzeichnet, dass**
der Gehalt an Edelmetallionen im Bad zwischen 0,1 und 3 g/l liegt.

7. Verfahren nach einem der vorhergehenden Ansprüche, **dadurch gekennzeichnet, dass**
eine Spannung entsprechend einer Stromdichte zwischen 0,01 und 3 A/dm² angelegt wird.

8. Verfahren nach einem der vorhergehenden Ansprüche, **dadurch gekennzeichnet, dass**
es sich bei dem ersten Bad zum stromlosen Abscheiden einer Metallschicht um ein Bad zum Abscheiden einer chemisch Nickelschicht handelt.

9. Verfahren nach Anspruch 8, **dadurch gekennzeichnet, dass**
das Edelmetall in beiden Schichten Silber ist.

10. Beschichtung auf einem Substrat, **dadurch gekennzeichnet, dass**
die Beschichtung an der Oberfläche eine Edelmetall/Nickel/Phosphor-Schicht oder eine Edelmetall/Nickel/Bor-Schicht aufweist, welche einen Edelmetallgehalt von über 90 Gew.-% aufweist.

11. Beschichtung nach Anspruch 10, **dadurch gekennzeichnet, dass**
das Edelmetall Silber ist.

12. Beschichtetes Substrat, erhalten durch ein Verfahren nach den Ansprüchen 1 bis 9.

13. Beschichtetes Substrat nach einem der Ansprüche 10, 11 oder 12, **dadurch gekennzeichnet, dass**
das Substrat ein Netz, Sieb, Filter, Gewebe oder Schwamm ist.

14. Verwendung eines beschichteten Substrats nach einem der Ansprüche 10 bis 13
- im Automobilbereich, im Sanitärbereich, im Schmuckbereich, im Trinkwasserbereich oder Trinkwasserbehandlung, zur Abwasserbehandlung, zur Filterung von Fluiden, in Kühlwasserkreisläufen, im chemischen Anlagenbau oder in der Elektrotechnik.

## Claims

1. A method for depositing metal layers on a substrate, comprising the following steps:
a) first providing a first bath for the currentless deposition of a metal layer, which additionally contains at least one type of noble metal ions;
b) introducing the substrate into the first bath;
c) currentless deposition of metal and noble metal ions from the first bath onto the substrate to form a first metal/noble metal layer having a noble metal content of up to 30 wt.-%;
d) then introducing the substrate into a second bath for the currentless deposition of a metal layer, which additionally contains at least one type of noble metal ions, or leaving the substrate in the first bath;
e) then applying a voltage between an anode, which is immersed in the bath, and the substrate, which is connected as a cathode; and
f) galvanic deposition of a second noble metal/metal layer on the first layer on the substrate, wherein the second noble metal/metal layer has a noble metal content of greater than 60 wt.-%.

2. The method as claimed in the preceding claim, **characterized in that**
at least one of the baths for the currentless deposition of a metal layer is a bath for the deposition of an electroless nickel layer.

3. The method as claimed in either of the preceding claims, **characterized in that**
the noble metal ions are selected from the group containing silver, gold, palladium, platinum, rhodium, and copper.

4. The method as claimed in any one of the preceding claims, **characterized in that**
the voltage is applied at a bath temperature of less than 70°C.

5. The method as claimed in any one of the preceding claims, **characterized in that**
at least one of the baths also contains at least one complexing agent for the noble metal ions.

6. The method as claimed in any one of the preceding claims, **characterized in that**
the content of noble metal ions in the bath is between 0.1 and 3 g/l.

7. The method as claimed in any one of the preceding claims, **characterized in that**
a voltage is applied corresponding to a current density between 0.01 and 3 A/dm².

8. The method as claimed in any one of the preceding claims, **characterized in that**
the first bath for the currentless deposition of a metal layer is a bath for the deposition of an electroless nickel layer.

9. The method as claimed in claim 8, **characterized in that**
the noble metal in both layers is silver.

10. A coating on a substrate, **characterized in that**
the coating has a noble metal/nickel/phosphorus layer or a noble metal/nickel/boron layer at the surface, which has a noble metal content of greater than 90 wt.-%.

11. The coating as claimed in claim 10, **characterized in that**
the noble metal is silver.

12. A coated substrate obtained by a method as claimed in claims 1 to 9.

13. The coated substrate as claimed in any one of claims 10, 11 or 12, **characterized in that**
the substrate is a net, sieve, filter, fabric, or sponge.

14. A use of a coated substrate as claimed in any one of claims 10 to 13
- in the automotive field, in the sanitary field, in the jewelry field, in the drinking water field or drinking water treatment, for wastewater treatment, for filtering fluids, in cooling water circuits, in chemical plant construction, or in electrical engineering.

## Revendications

1. Procédé pour déposer des couches métalliques sur un substrat, comprenant les étapes suivantes :
a) tout d'abord, mise à disposition d'un premier bain pour le dépôt auto-catalytique d'une couche métallique, qui contient en outre au moins un type d'ions de métaux nobles ;
b) introduction du substrat dans le premier bain ;
c) dépôt auto-catalytique d'ions de métaux et de métaux nobles, du premier bain sur le substrat, pour former une première couche métal/métal noble, ayant une teneur en métaux nobles allant jusqu'à 30 % en poids ;
d) puis introduction du substrat dans un deuxième bain pour dépôt auto-catalytique d'une couche métallique, qui contient en outre au moins un type d'ions de métaux nobles, ou abandon du substrat dans le premier bain ;
e) puis application d'une tension électrique entre une anode immergée dans le bain et le substrat monté en cathode ; et
f) dépôt électrolytique d'une deuxième couche de métal noble/métal sur la première couche sur le substrat, la deuxième couche de métal noble/métal ayant une teneur en métaux nobles supérieure à 60 % en poids.

2. Procédé selon la revendication précédente, **caractérisé en ce que**, pour ce qui concerne au moins l'un des bains pour les dépôts auto-catalytiques d'une couche métallique, il s'agit d'un bain pour le dépôt d'une couche de nickel chimique.

3. Procédé selon l'une des revendications précédentes, **caractérisé en ce que** les ions de métaux nobles sont choisis dans le groupe contenant l'argent, l'or, le palladium, le platine, le rhodium et le cuivre.

4. Procédé selon l'une des revendications précédentes, **caractérisé en ce que** la tension est appliquée à une température du bain inférieure à 70°C.

5. Procédé selon l'une des revendications précédentes, **caractérisé en ce qu'**au moins l'un des bains contient encore au moins un agent complexant pour les ions de métaux nobles.

6. Procédé selon l'une des revendications précédentes, **caractérisé en ce que** la teneur du bain en ions de métaux nobles est comprise entre 0,1 et 3 g/l.

7. Procédé selon l'une des revendications précédentes, **caractérisé en ce qu'**on applique une tension correspondant à une densité de courant comprise entre 0,01 et 3 A/dm².

8. Procédé selon l'une des revendications précédentes, **caractérisé en ce que**, pour ce qui concerne le premier bain pour le dépôt auto-catalytique d'une couche métallique, il s'agit d'un bain pour le dépôt d'une couche de nickel chimique.

9. Procédé selon la revendication 8, **caractérisé en ce que** le métal noble, est, dans les deux couches, l'argent.

10. Revêtement sur un substrat, **caractérisé en ce que** le revêtement présente sur sa surface une couche de métal noble/nickel/phosphore ou une couche de métal noble/nickel/bore, qui présente une teneur en métaux nobles supérieure à 90 % en poids.

11. Revêtement selon la revendication 10, **caractérisé en ce que** le métal noble est l'argent.

12. Substrat revêtu, obtenu par un procédé selon les revendications 1 à 9.

13. Substrat revêtu selon l'une des revendications 10, 11 ou 12, **caractérisé en ce que** le substrat est un filet, un tamis, un filtre, un tissu ou une éponge.

14. Utilisation d'un substrat revêtu selon l'une des revendications 10 à 13 dans le domaine automobile, dans le domaine sanitaire, dans le domaine de la décoration, dans le domaine de l'eau potable ou dans le traitement de l'eau potable, pour le traitement des eaux résiduaires, pour filtrer des fluides, dans les circuits d'eau de refroidissement, dans la construction d'installations chimiques ou en électrotechnique.
